# EUROPÄISCHE PATENTSCHRIFT

(11) **EP 0 531 775 B1**
(45) Veröffentlichungstag und Bekanntmachung des Hinweises auf die Patenterteilung: **18.10.1995**
(21) Anmeldenummer: 92114279.0
(22) Anmeldetag: 21.08.1992
(51) Int. Cl.: C22C 19/05, C22C 30/00

(54) **Hitzebeständige, warmverformbare austenitische Nickel-Legierung**
Heat resistant, hot-workable, austenitic nickel alloy
Alliage de nickel austénitique pour travail à chaud présentant une haute résistance à températures élevées

(30) Priorität: 11.09.1991 DE 4130139
(43) Veröffentlichungstag der Anmeldung: 17.03.1993
(73) Patentinhaber: Krupp VDM GmbH, 58791 Werdohl (DE)
(72) Erfinder: Brill, Ulrich, Dr.-Ing., W-4220 Dinslaken (DE)
(74) Vertreter: Cohausz & Florack Patentanwälte

(56) Entgegenhaltungen:
- EP-A- 0 381 121
- EP-A- 0 391 381
- US-A- 3 926 620
- US-A- 4 840 768

## Beschreibung

Die Erfindung betrifft eine hitzebeständige warmverformbare austenitische Nickel-Legierung und ihre Verwendung als Werkstoff für hitze- und korrosionsbeständige Gegenstände.

Für Gegenstände, die im Temperaturbereich von 500 bis 1000 °C beständig sein müssen gegen Aufkohlung, Sulfidierung und Oxidation, insbesondere bei zyklischer Beanspruchung, ist bisher vorwiegend die Nickel-Legierung mit der Werkstoff-Hr. 2.4856 gemäß Stahleisen-Liste des Vereins deutscher Eisenhüttenleute eingesetzt worden. Sie besteht aus (in Gew.-%) max. 0,10 % Kohlenstoff, max. 0,5 % Silizium, max. 0,5 % Mangan, 20-23 % Chrom, 8-10 % Molybdän, 3,15-4,15 % Niob, max. 0,4 % Titan, max. 0,4 % Aluminium, Rest Nickel.

Diese Standardlegierung zeigt jedoch unter stark aufkohlenden Bedingungen bei Temperaturen oberhalb 900 °C starke Aufkohlungserscheinungen, die sich in einer deutlichen Gewichtszunahme durch starke Karbidausscheidungen und Kohlenstoffaufnahme ausdrücken. Hierdurch werden zusätzlich die mechanischen Eigenschaften, insbesondere die Langzeitfestigkeit, ungünstig beeinflußt. Auch unter oxidierend/sulfidierenden Bedingungen wie z.B. in einer Gasatmosphäre aus Stickstoff und 10 % SO₂ bei 750 °C zeigt die Standardlegierung deutliche Schädigungen durch Schwefelaufnahme.

Der aus der EP-PS 0 135 321 bekannte austenitische Stahl (Angaben in Gew.-%) mit max. 0,03 % Kohlenstoff, 20-35 % Chrom, 17-50 % Nickel sowie 2-6 % Silizium, ist zwar aufgrund seines hohen Si-Gehaltes beständig gegen Korrosion in stark oxidierenden Mineralsäuren, wie Salpetersäure, eignet sich aber nicht für den Einsatz bei Temperaturen oberhalb von 500 °C unter aufkohlenden, sulfidierenden und oxidierenden Bedingungen.

Aus der GB-PS 734 210 sind Nickel-Chrom-Legierungen bekannt, die Nickel bzw. Nickel + Kobalt als Basis haben und mit 5-45 % Cr, nicht mehr als 1 % C, nicht mehr als 5 % Ti, nicht mehr als 5 % Si und nicht mehr als jeweils 1 % N, Mg, Cu, Ca oder seltene Erdmetalle legiert sind. Aus der GB-PS 703 483 sind ferner Nickellegierungen bekannt, die 10-40 % Co, 10-30 % Cr, 2-18 % Mo, 0,2-8,6 % Al und 0,2-4,4 % Ti enthalten. Aus den Nickellegierungen werden insbesondere geschmiedete Turbinenschaufeln hergestellt.

Es ist Aufgabe der Erfindung, eine Nickel-Basislegierung zu schaffen, die unter aufkohlenden, sulfidierenden und oxidierenden Bedingungen, insbesondere unter zyklischer Beanspruchung, im Temperaturbereich von 500 bis 1000 °C ohne Einschränkung einsetzbar ist.

Gelöst wird diese Aufgabe durch eine austenitische Nickel-Legierung, bestehend aus (Angaben in Gew.-%)

| | |
|---|---|
| Kohlenstoff | 0,05 bis 0,15 |
| Silizium | 2,5 bis 3,0 |
| Mangan | 0,2 bis 0,5 |
| Phosphor | max. 0,015 |
| Schwefel | max. 0,005 |
| Chrom | 25 bis 30 |
| Eisen | 20 bis 27 |
| Aluminium | 0,05 bis 0,15 |
| Calcium | 0,001 bis 0,005 |
| Seltene Erden | 0,05 bis 0,15 |
| Stickstoff | 0,05 bis 0,20 |

Rest Nickel und übliche erschmelzungsbedingte Verunreinigungen.

Die erfindungsgemäße Legierung eignet sich vorteilhaft als Werkstoff zur Herstellung von Gegenständen, die bei Temperaturen im Bereich von 500 bis 1000 °C, insbesondere bei zyklischer Beanspruchung, beständig sein müssen gegen Aufkohlung, Sulfidierung und Oxidation. Sie wird bevorzugt eingesetzt als Werkstoff zur Herstellung von Anlagen zur thermischen Müllentsorgung oder zur Kohlevergasung und Teilen davon. Insbesondere bei der Müllentsorgung in Verbrennungsanlagen werden die Ofenteile stark durch wechselnde Temperaturen beim Auf- und Abheizen sowie durch Schwankungen in der Abgaszusammensetzung zyklisch beansprucht.

Sie ist auch hervorragend geeignet als Werkstoff für Heizleiter, bei denen es in erster Linie auf eine gute Oxidationsbeständigkeit bei Temperaturen bis 1000 °C ankommt.
Da in Öfen, wie Brennöfen, die Heizgase stark aufkohlend auf Ofeneinbauteile wirken, und außerdem je nach verwendetem Brennstoff Kontaminationen durch Schwefel auftreten können, kann die erfindungsgemäße Legierung ohne Einschränkung als Werkstoff zur Herstellung von thermisch beanspruchten Ofeneinbauteilen, wie Stützgerüste für Brennöfen, Transportschienen und Transportbänder eingesetzt werden.

Die vorteilhaften Eigenschaften der erfindungsgemäßen Nickel-Legierung werden erreicht durch:
- die Festlegung des Kohlenstoffgehaltes auf 0,05 - 0,15 Gew.-% in Verbindung mit Stickstoffgehalten von 0,05 - 0,20 Gew.-% ist ursächlich für die gute Warm- und Zeitstandfestigkeit der erfindungsgemäßen Legierung.
- Siliziumgehalte von 2,5 - 3,0 Gew.-% in Verbindung mit 25 - 30 Gew.-% Chrom wirken sich günstig auf die Sulfidierungsbeständigkeit aus. Außerdem ist bei diesen Siliziumgehalten eine noch ausreichende Warmverformbarkeit durch Walzen und Schmieden gegeben. Die gewählten Siliziumgehalte beeinträchtigen ebenfalls nicht die Schweißbarkeit des Werkstoffes.
- Der hohe Nickelgehalt, im Durchschnitt 45 - 50 Gew.-%, in Verbindung mit 2,5 - 3,0 Gew.-% Silizium bedingt die Beständigkeit in stark aufkohlenden Medien.
- Die Chromgehalte von 25 - 30 Gew.-% in Verbindung mit einem Calciumgehalt von 0,001 - 0,005 Gew.-%, sowie einem Gehalt an Seltenen Erden (wie Cer, Lanthan und den anderen Elementen der Gruppe der Aktiniden und Lanthanoiden) in Höhe von insgesamt 0,05 - 0,15 Gew.-% bewirken eine ausgezeichnete Oxidationsbeständigkeit, insbesondere unter zyklisch/thermischen Betriebsbedingungen, durch den Aufbau einer dünnen, gut haftenden und schützenden Oxidschicht.
- Die Eisengehalte von 20 - 27 Gew.-% ermöglichen den Einsatz von preiswerten Ferro-Nickel-Einsatzstoffen bei der Erschmelzung der Legierung.

Im folgenden wird die erfindungsgemäße Nickel-Legierung (Leg. A) im Vergleich zu einer bekannten Legierung (Leg. B) näher erläutert.

Die Ist-Analysen der Vergleichslegierungen A und B sind in Tabelle 1 aufgeführt (Angaben in Gew.-%)

**Tabelle 1**

| | Leg. A | Leg. B |
|---|---|---|
| Kohlenstoff | 0,086 | 0,021 |
| Silizium | 2,76 | 0,15 |
| Mangan | 0,29 | 0,17 |
| Phosphor | 0,011 | 0,007 |
| Schwefel | 0,003 | 0,004 |
| Chrom | 27,0 | 22,20 |
| Eisen | 23,3 | 2,71 |
| Aluminium | 0,12 | 0,13 |
| Calcium | 0,003 | 0,003 |
| Seltene Erden | 0,058 | --- |
| Stickstoff | 0,08 | 0,02 |
| Nickel | 46,25 | 63 |
| Niob | --- | 2,4 |
| Molybdän | --- | 9,1 |

**Figur 1** zeigt das Aufkohlungsverhalten der Leg. A im Vergleich zu Leg. B.

Dargestellt ist hier die spezifische Massenänderung in g/m² über der Zeit in Stunden. Das Prüfmedium war ein Gasgemisch aus CH₄/H₂ mit einer Kohlenstoffaktivität von a_{c} = 0,8. Die Prüftemperatur betrug 1000 °C. Die Prüfung erfolgte zyklisch, d. h. bei einer Zyklus-Dauer von 24 Stunden betrug die Haltezeit auf Prüftemperatur 16 Stunden bei insgesamt 8 Stunden Auf- und Abheizen.
Die erfindungsgemäße Leg. A zeichnet sich durch eine deutlich geringere Massenzunahme aus gegenüber der Vergleichslegierung B.

**Figur 2**
Diese Darstellung entspricht in Ausführung und Versuchsdurchführung der Darstellung in Fig. 1. Lediglich das Versuchsmedium war in diesem Fall Stickstoff + 10 % SO₂ bei 750 °C zur Prüfung der Sulfidierungsbeständigkeit. Auch in diesem Test ergibt sich eine Überlegenheit von Leg. A gegenüber Leg. B mit Bezug auf die Massenänderung.

**Figur 3** beschreibt das zyklische Oxidationsverhalten der Vergleichswerkstoffe A und B in Luft bei 1000 °C. Die Versuchsbedingungen und die Darstellung der Ergebnisse entsprechen Fig. 1.
Das deutlich verbesserte Oxidationsverhalten der erfindungsgemäßen Leg. A unter zyklischer Temperaturbeaufschlagung ist ersichtlich aus der selbst nach mehr als 1000 Stunden Prüfzeit noch gemessenen Gewichtszunahme (Massenänderung = (+)), was ein Beweis für das Vorhandensein einer gut haftenden Oxidschicht ist.
Die Massenverluste der Vergleichslegierung B (Massenänderung = (-)) bedeuten, daß diese Legierung unter den vorliegenden oxidierenden Bedingungen starke Zunderabplatzungen aufweist, somit beim praktischen Einsatz versagt.

## Patentansprüche

1. Hitzebeständige warmverformbare austenitische Nickel-Legierung, bestehend aus (in Gew.-%)
| | |
|---|---|
| Kohlenstoff | 0,05 bis 0,15 |
| Silizium | 2,5 bis 3,0 |
| Mangan | 0,2 bis 0,5 |
| Phosphor | max. 0,015 |
| Schwefel | max. 0,005 |
| Chrom | 25 bis 30 |
| Eisen | 20 bis 27 |
| Aluminium | 0,05 bis 0,15 |
| Calcium | 0,001 bis 0,005 |
| Seltene Erden | 0,05 bis 0,15 |
| Stickstoff | 0,05 bis 0,20 |
Rest Nickel und übliche erschmelzungsbedingte Verunreinigungen.

2. Verwendung einer austenitischen Nickel-Legierung nach Anspruch 1 als Werkstoff zur Herstellung von Gegenständen, die bei Temperaturen im Bereich von 500 bis 1000 °C, insbesondere bei zyklischer Beanspruchung, beständig sein müssen gegen Aufkohlung, Sulfidierung und Oxidation.

3. Verwendung einer austenischen Nickel-Legierung nach Anspruch 1 als Werkstoff zur Herstellung von Anlagen zur thermischen Müllentsorgung und Teilen solcher Anlagen.

4. Verwendung einer austenitischen Nickel-Legierung nach Anspruch 1 als Werkstoff zur Herstellung von Anlagen zur Kohlevergasung und Teilen solcher Anlagen.

5. Verwendung einer austenitischen Nickel-Legierung nach Anspruch 1 als Werkstoff für Heizleiter.

6. Verwendung einer Nickel-Legierung nach Anspruch 1 als Werkstoff zur Herstellung von Ofen-Einbauteilen, wie Stützgerüste für Brennöfen, Transportschienen und -bänder.

## Claims

1. A heat resistant hot workable austenitic nickel alloy, consisting of (in % by weight)
| | |
|---|---|
| carbon | 0.05 to 0.15 |
| silicon | 2.5 to 3.0 |
| manganese | 0.2 to 0.5 |
| phosphorus | max. 0.015 |
| sulphur | max. 0.005 |
| chromium | 25 to 30 |
| iron | 20 to 27 |
| aluminium | 0.05 to 0.15 |
| calcium | 0.001 to 0.005 |
| rare earths | 0.05 to 0.15 |
| nitrogen | 0.05 to 0.20 |
residue nickel and the usual impurities due to melting.

2. Use of an austenitic nickel alloy according to claim 1 as a material for the production of articles which must be resistant to carbonization, sulphidization and oxidation at temperatures in the range of 500 to 1000°C, more particularly with cyclic stressing.

3. Use of an austenitic nickel alloy according to claim 1 as a material for the production of installations for the thermal disposal of garbage and parts of such installations.

4. Use of an austenitic nickel alloy according to claim 1 as a material for the production of installations for coal gasification and parts of such installations.

5. Use of an austenitic nickel alloy according to claim 1 as a material for heating conductors.

6. Use of a nickel alloy according to claim 1 as a material for the production of furnace furniture, such as supporting frames for firing kilns, conveyor rails and belts.

## Revendications

1. Alliage austénitique à base de nickel, déformable à chaud, résistant à la chaleur, composé de (en % en poids)
| | |
|---|---|
| carbone | 0,05 à 0,15 |
| silicium | 2,5 à 3,0 |
| manganèse | 0,2 à 0,5 |
| phosphore | 0,015 max. |
| soufre | 0,005 max. |
| chrome | 25 à 30 |
| fer | 20 à 27 |
| aluminium | 0,05 à 0,15 |
| calcium | 0,001 à 0,005 |
| terres rares | 0,05 à 0,15 |
| azote | 0,05 à 0,20 |
le reste étant constitué de nickel et d'impuretés dues à l'élaboration.

2. Utilisation d'un alliage austénitique à base de nickel selon la revendication 1, en tant que matériau pour la fabrication d'objets qui, à des températures dans la plage allant de 500 à 1 000°C, en particulier sous contrainte cyclique, doivent être résistants à la carburation, la sulfuration et l'oxydation.

3. Utilisation d'un alliage austénitique à base de nickel selon la revendication 1, en tant que matériau pour la fabrication d'unités pour l'élimination thermique de déchets, et de parties de telles unités.

4. Utilisation d'un alliage austénitique à base de nickel selon la revendication 1, en tant que matériau pour la fabrication d'unités pour la gazéification du charbon, et de parties de telles unités.

5. Utilisation d'un alliage austénitique à base de nickel selon la revendication 1, en tant que matériau pour conducteurs chauffants.

6. Utilisation d'un alliage austénitique à base de nickel selon la revendication 1, en tant que matériau pour la fabrication de composants de fours, tels que des cadres d'appui pour fours de calcination, des rails de transport et des bandes transporteuses.
